# EUROPÄISCHE PATENTSCHRIFT

(11) **EP 1 794 336 B1**
(45) Veröffentlichungstag und Bekanntmachung des Hinweises auf die Patenterteilung: **20.01.2010**
(21) Anmeldenummer: 05743258.5
(22) Anmeldetag: 04.05.2005
(51) Int. Cl.: C22C 37/04, C21D 5/00, F16J 9/26

(54) **Kolbenringe aus einem gusseisenwerkstoff**
piston ring made of cast iron
Segment de pistons d'un materiau de font

(30) Priorität: 18.08.2004 DE 102004040055
(43) Veröffentlichungstag der Anmeldung: 13.06.2007
(73) Patentinhaber: Federal-Mogul Burscheid GmbH, 51399 Burscheid (DE)
(72) Erfinder: HOPPE, Steffen, 51491 Overath (DE); VEUTGEN, Hans-Jürgen, 51399 Burscheid (DE); FRITSCHE, Eric, 51399 Burscheid (DE); PELSOECZY, Laszlo, 51399 Burscheid (DE)
(74) Vertreter: Kurig, Thomas
(86) Internationale Anmeldenummer: PCT/EP2005/004883
(87) Internationale Veröffentlichungsnummer: WO 2006/018053

(56) Entgegenhaltungen:
- EP-A- 1 384 794
- EP-A- 1 460 138
- US-A- 4 838 956
- US-B1- 6 209 881

## Beschreibung

Die vorliegende Erfindung betrifft Kolbenringe.

Aus der GB 840490 ist bereits ein Kolbenring bekannt, der ein Grundgefüge aufweist, das komplett in Bainit umgewandelt wurde.

Gusseisenwerkstoffe können in verschiedenen Mikrostrukturen vorliegen, die durch Verwendung spezieller Zusammensetzung- und/oder Verfahrensparameter eingestellt werden können.

Ein Gusseisenwerkstoff, der ein bainitisches bis martensitisches Grundgefüge aufweist, das durch eine Wärmebehandlung erzeugt ist, wird beispielsweise in der DE 24 28 821 A beschrieben. In dem Grundgefüge sind lamellare bis knötchenförmige Graphitausscheidungen enthalten, um Notlaufeigenschaften zu gewährleisten.

Ein Verfahren zur Herstellung eines perlitischen und/oder ferritischen Gusseisens wird in der US 3,565,698 beschrieben. Hier wird das Ausgangsmaterial in der Schmelze mit Mischmetall versetzt und zu einem Rohling gegossen. Der Rohling wird nach dem Gießen bei einer Temperatur in einem Bereich von 900 °C und 1050 °C geglüht, um den Zementit in Lösung zu setzen, um den schwarzen Temperguss zu erzeugen. Wie in der US 3,000,770 beschrieben wird, kann die Glühzeit durch das Zugeben von Schwefel in einer bedeutenden Menge zu dem Ausgangsmaterial reduziert werden.

Gusseisenwerkstoffe bzw. Gusseisenlegierungen werden zur Herstellung hoch beanspruchter Teile von Verbrennungskraftmotoren, wie beispielsweise Kolbenringe, verwendet Kolbenringe unterliegen in hochbeanspruchten Motoren einer zunehmenden Belastung, wie beispielsweise Kompressionsdruck, Verbrennungstemperatur, Schmierfilmreduzierung, die deren Funktionseigenschaften wie Verschleiß, Brandspurbeständigkeit, Microwelding, Korrosionsbeständigkeit maßgeblich beeinflussen.

Kolbenringe dichten den zwischen Kolbenkopf und Zylinderwand vorhandenen Spalt gegenüber dem Brennraum ab. Bei der Auf- und Abbewegung des Kolbens gleitet der Kolbenring einerseits mit seiner äußeren Umfangsfläche in ständiger federnder Anlage gegen die Zylinderwand, andererseits gleitet der Kolbenring, bedingt durch die Kippbewegungen des Kolbens, oszillierend in seiner Kolbenringnut, wobei seine Flanken wechselnd an der oberen oder unteren Nutenflanke der Kolbenringnut anliegen. Bei den jeweils gegeneinander laufenden Gleitpartnern tritt in Abhängigkeit des Materials ein mehr oder weniger starker Verschleiß auf, der bei einem Trockenlauf zu sogenannten Fressern, Riefenbildung und schließlich zu einer Zerstörung des Motors führen kann. Um das Gleit- und Verschleißverhalten von Kolbenringen gegenüber der Zylinderwand zu verbessern, wurden diese an deren Umfangsfläche mit Beschichtungen aus unterschiedlichen Materialien versehen.

Kompressionsringe in hoch beanspruchten Motoren, wie beispielsweise Dieselmotoren oder 2-Takt Dieselmotoren, werden beispielsweise bevorzugt als Gusskolbenringe mit einer Laufflächenbeschichtung, beispielsweise Chrom-Keramik-Beschichtung, PVD-Schicht, thermische Spritzschicht oder Einlaufschicht, ausgelegt.

Bei höheren mechanischen und dynamischen Beanspruchungen an Kolbenringen werden jedoch meist hochchromlegierte martensitische Stähle eingesetzt Der Einsatz dieser Stähle weist aber den Nachteil auf, dass die Herstellungskosten im Vergleich zu Gusseisenbauteilen signifikant höher sind.

In der EP 1 384 794 A1 ist ein Gusseisenwerkstoff für Kolbenringe beschrieben, der eine spezifische chemische Zusammensetzung aufweist und einer Wärmebehandlung unterworfen wird, die eine Austenisierungsbehandlung, gefolgt von einem isothermalen Härtungsverfahren, umfasst, um eine mechanische Eigenschaften zu erreichen, die zu denen von Stählen vergleichbar sind. Durch den Einsatz von Kugelgraphit-bildenden Zusätzen wird ein sphärolitischer Werkstoff erhalten. Bei Kolbenringen muss dieser Gusseisenwerkstoff eine Matrix aus Perlit mit geringen Anteilen von Ferrit aufweisen, um eine optimale Wärmebehandlung zu erfahren, durch die die mechanischen Eigenschaften des Gusseisenwerkstoffs verbessert werden. Durch die Wärmebehandlung wird ein bainitischaustenistisches Matrixgefüge erzeugt, jedoch ergibt sich hier der Nachteil einer Entfestigung bei höheren Einsatztemperaturen, bei denen sich die bainitisch-austenitische Struktur in bainitischfeinperlitisch Strukturen umwandelt. Dieser Effekt verhindert den Einsatz dieses Materials in Verbrennungsmotoren, da somit wesentliche Funktionseigenschaften wie die Tangentialkraft negativ beeinflusst werden.

Aufgabe der vorliegenden Erfindung ist es, einen Kolbenring bereitzustellen, der eine erhöhte Verschleißbeständigkeit aufweist, ohne dass die Herstellungskosten erhöht sind und der ein vermindertes Bruchrisiko aufweist und bei gestiegener mechanisch-dynamischer Belastung das weitere Funktionsverhalten über lange Lebensdauern garantiert.

Erfindungsgemäß wird die Aufgabe durch einen Kolbenring gemäß Anspruch 1 gelöst.

In den Unteransprüchen sind vorteilhafte Ausführungsformen der Erfindung enthalten.

Erfindungsgemäß wird ein Kolbenring aus einem Gusseisenwerkstoff bereitgestellt, der eine Matrix mit Phasenanteilen aufweist, die im Matrixgefüge derart eingestellt sind, dass ein Phasengemisch nadeligen Ferrits mit Anteilen von Austenit und/oder Martensit umfasst und einer Wärmebehandlung unterzogen ist. Die Anteile der Phasen umfassen ca 80% nadeligen zementithaltigen Ferrit mit < 3 % Austenit und ca 10% Martensit. Bei dem Ferrit kann es sich dabei um zementitfreies Ferrit oder zementithaltiges Ferrit und deren Mischungen handeln. Insbesondere ist der Ferrit nadeliger zementitfreier Ferrit und/oder nadeliger zementitfreier Ferrit. Der Ferrit umfasst eine Mischung aus ca 7 % nadeligem zementitfreiem Ferrit und ca 80% nadeligem zementitreichem Ferrit.

Der erfindungsgemäße Kolbenring zeichnet sich insbesondere dadurch aus, dass der Tangentialkraftverlust maximal 10 %, bevorzugt maximal 5%, besonders bevorzugt max. 3 %, beträgt. Der Tangentialkraftverlust wird nach DIN ISO 6621, Teil 5 ermittelt.

Der erfindungsgemäße Kolbenring weist die folgende chemische Zusammensetzung in Gew.-% auf: Kohlenstoff 3,0 bis 4,2; Silizium 2,0 bis 3,5; Mangan max. 1,0; Phosphor max. 0,4; Schwefel max. 0,05; Chrom max. 0,5; Kupfer max. 3,0; Magnesium max. 0,1; Zinn max. 0,3; Vanadium max. 1,0; Molybdän max. 1,0; Nickel max. 3,0; Rest Eisen und herstellungsbedingte Verunreinigungen. Dieser Gusseisenwerkstoff zeichnet sich insbesondere durch eine hohe Verschleißbeständigkeit und Biegebruchfestigkeit aus. Gleichzeitig verfügt der erfindungsgemäße Gusseisenwerkstoff über eine hervorragende Zähigkeit, was sich insbesondere positiv auf die Bruchneigung auswirkt.

In einer bevorzugten Ausführungsform weist der Gusseisenwerkstoff die folgende Zusammensetzung in Gew.-% auf Kohlenstoff 3,0 bis 3,5; Silizium 2,5 bis 3,0; Mangan max. 1,0; Phosphor max. 0,3; Schwefel max. 0,05; Chrom max. 0,5; Kupfer 0,5 bis 3,0; Magnesium max. 0,08; Zinn max. 0,25; Vanadium max. 1,0; Molybdän max. 0,08; Nickel 1,0 bis 2,5; Rest Eisen und herstellungsbedingte Verunreinigungen.

Der Kolbenring weist bevorzugt eine sphärolitische bzw. "kugelförmige" Graphitausbildung aus. Derartige Kolbenringe werden auch als GJS bezeichnet. Bei diesem Werkstoff ist der Hauptanteil des Kohlenstoffs im Gusszustand in Form von Kugelgraphit ausgeschieden.

Ein sphärolitischer Kolbenring weist den Vorteil einer deutlich geminderten Kerbwirkung und deutlich höheren Zugfestigkeit und Duktilität ion Vergleich zu einem vermiculargraphitischen oder lamellargraphitischen Kolbenring auf. Ein sphärolitischer Kolbenring kann beispielsweise durch Zusatz von Kugelgraphit-bildenden Zusätzen zu dem Gusseisenwerkstoff oder dessen Schmelze spezifisch erzeugt werden. Eine Möglichkeit zur Herstellung eines spärolitischen Kolbenrings ist eine Graphtüberführung ist beispielsweise durch eine Mg-Behandlung, wie aus dem Stand der Technik bekannt ist. Beispiele für Modifikationsverfahren sind GF(Georg-Fischer)-Konverter, Sandwich, Durchfluss, Fülldraht-Injektionsbehandlung.

Der Kolbenring kann weiterhin Elemente enthalten, die ausgewählt sind aus der Gruppe, bestehend aus Titan, Niob, Tantal, Wolfram, Bor, Tellur oder Bismut oder deren Kombinationen, insbesondere in einer Menge von bis zu 0,1 Gew.%. Derartige Elemente bilden leicht Karbide und verbessern so die Verschleißbeständigkeit.

Weiterhin kann der Kolbenring einen Zusatzstoff enthalten, der ausgewählt ist aus der Gruppe, bestehend aus Kobalt, Antimon, Calcium, Strontium, Aluminium, Lanthan, Cer, Seltenerdmetallen oder deren Kombinationen, bevorzugt in einer Menge von bis zu 0,1 Gew.%. Seltenerdmetalle, die als Kugelgraphit-keimbildende Zusätze, wie auch NiMg, NiSiMg, FeMg oder FeSiMg, wirken, werden bevorzugt. Seltenerdmetalle umfassen Gemische aus Lanthanoiden mit Oxiden anderer Metalle. Diese Elemente und Zusatzstoffe können herstellungsbedingte Verunreinigungen sein oder während des Verfahrens zur Herstellung des erfindungsgemäßen Gusseisenwerkstoffs zu der Schmelze zugegeben werden.

Weiterhin kann der Kolbenring Blei, Zink, Stickstoff und weitere nicht explizit genannte Inhaltsstoffe in einer Menge von bis zu 0,1 Gew.-% enthalten. Die Inhaltsstoffe sind derart enthalten, dass die Summe aller genannten oder nicht explizit genannten Ausgangsmaterialien, Bestandteile, Inhaltstoffe, Elemente, Zusatzstoffe in jedem Fall 100 Gew.-% ergeben. Der Anteil an Ausgangsmaterialien, Bestandteilen, Inhaltstoffen, Elementen, Zusatzstoffen kann durch verschiedene, dem Fachmann bekannte Verfahren eingestellt werden.

Im Unterschuss vorhandene Element (Spurenelemente), die beispielsweise in elementarer oder oxidischer Form vorliegen, können beispielsweise in geeigneten Mengen den Ausgangsmaterialien vor Gewinnung der Schmelze zugesetzt werden. Alternativ kann eine Anreicherung mit dem (oder den jeweiligen) im Unterschuss vorhandenen Element(en) auch nach Gewinnung der Schmelze erfolgen, wobei die jeweiligen Elemente oder Eisenlegierungen der jeweiligen Elemente der Schmelze in fester oder flüssiger Form zugesetzt werden.

Der Kolbenring weist eine Härte im Bereich von 100 bis 150 HRB, bevorzugt 110 bis 125 HRB, auf. Die Biegebruchfestigkeit von Kolbenringen aus erfindungsgemäßen Gusseisenwerkstoff ist größer als 2000 MPa, bevorzugt größer als 3000 MPa.

Aufgrund des Tangentialkraftverlustes von maximal 10% ist der Kolbenring gemäß der vorliegenden Erfindung insbesondere geeignet. Zur Verbesserung der Verschleißfestigkeit können die Kolbenringe ebenfalls teil- oder ganzflächig, an ihren Laufflächen und/oder ihren Flankenflächen beschichtet sein.

Wie dem Fachmann klar sein wird, kann der erfindungsgemäße Kolbenring für ähnlich belastete Teile wie die Vorstehenden verwendet werden.

Bei dem Verfahren zur Herstellung des erfindungsgemäßen Kolbenrings wird zuerst eine Schmelze hergestellt. Die Schmelze weist bevorzugt die folgende Zusammensetzung in Gew.-% auf: Kohlenstoff 3,0 bis 4,2; Silizium 2,0 bis 3,5; Mangan max. 1,0; Phosphor max. 0,4; Schwefel max. 0,05; Chrom max. 0,5; Kupfer max. 3,0; Magnesium max. 0,1; Zinn max. 0,3; Molybdän max. 1,0; Nickel max. 3,0; Rest Eisen und herstellungsbedingte Verunreinigungen.

Anschließend wird ein Rohling unter Erstarrung der Schmelze hergestellt

Der Rohling kann dabei mit im Stand der Technik bekannte Methoden gegossen werden, wie beispielsweise Schleuderguss, Strangguss, Stempelpressverfahren, Croning oder Grünsandformen als Einzel- oder Mehrfachrohling. Der Fachmann wird aufgrund der Zweckbestimmung des Rohlings und unter Zuhilfenahme seines allgemeinen Fachwissens die geeignete Methode wählen.

Das Verfahren zur Herstellung des Gusseisenwerkstoffs umfasst weiterhin eine Wärmebehandlung, bestehend aus einer Austenitisierung mit nachfolgender isothermer oder kontinuierlicher Abkühlung und Anlassbehandlung bei max. 550 °C.
Fig. 1 zeigt die Gussstruktur eines erfindungsgemäßen Gusseisenwerkstoffs in einer Vergrößerung von 1000:1 zeigt, der mit Nital 2% geätzt worden ist.

Das folgende Beispiel erläutert die Erfindung ohne sie zu beschränken.

### Beispiel

Aus einem Ausgangsmaterial mit der vorstehend angegeben chemischen Zusammensetzung wurde eine Schmelze hergestellt. Unter Erstarrung der Schmelze wurde ein Rohling hergestellt, das einer Wärmebehandlung unterzogen wurde.

Das Grundgefüge bzw. die Matrix des erhaltenen Rohlings besteht aus ca. 80 % nadeligem zementreichem Ferrit, ca. 7 % nadeligem zementitfreiem Ferrit, ca. 10 % Martensit und <3 % Austenit. Die mechanischen Eigenschaften des Kolbenrings sind wie folgt: Die Härte ist 113,1 HRB, die Biegebruchfestigkeit ist >1600 MPa und die Tangentialkraftverlust ist ca. 3%.

Der Tangentialkraftverlust wurde nach DIN ISO 6621, Teil 5 ermittelt.

Die Gussstruktur des in dem Beispiel aufgezeigten Gusswerkstoffs, der mit Nital 2% geätzt worden ist, ist in Fig. 1 in einer Vergrößerung von 1000:1 gezeigt.

## Patentansprüche

1. Kolbenring, der als Grundkörper einen Gusseisenwerkstoff umfasst, **gekennzeichnet durch** eine Matrix, aus einem Mischgefüge, welches nadeligen Ferrit mit Anteilen von Austenit und/oder Martensit umfasst, die ca 80% nadeligen zementithaltigen Ferrit, ca. 7% nadeligen zementitfreien Ferrit, < 3 % Austenit und ca. 10 % Martensit umfasst, mit der folgenden Zusammensetzung in Gew.-%:
| | |
|---|---|
| C: | 3,0 bis 4,2 |
| Si: | 2,0 bis 3,5 |
| Mn: | max. 1,0 |
| P: | max. 0,4 |
| S: | max. 0,05 |
| Cr: | max. 0,5 |
| Cu: | max. 3,0 |
| Mg: | max. 0,1 |
| Sn: | max. 0,3 |
| Mo: | max. 1,0 |
| V: | max. 1,0 |
| Ni: | max. 3,0 |
| Rest: | Fe und herstellungsbedingte Verunreinigungen. |

2. Kolbenring gemäß Anspruch 1, **dadurch gekennzeichnet, dass** der Gusseisenwerkstoff sphärolitisch bzw. vermicular ist.

3. Kolbenring gemäß irgendeinem der vorangehenden Ansprüche 1 bis 2, **dadurch gekennzeichnet, dass** der Tangentialkraftverlust des Gusseisenwerkstoffs bei offenen Rundkörper maximal 10 %, bevorzugt maximal 5 %, besonders bevorzugt max. 3 %, ist.

4. Kolbenring gemäß einem der vorangehenden Ansprüche 1 bis 3, wobei der Gusseisenwerkstoff weiterhin ein Element enthält, das ausgewählt ist aus der Gruppe, bestehend aus Ti, Nb, Ta, W, Mo, B oder deren Kombinationen.

5. Kolbenring gemäß Anspruch 4, **dadurch gekennzeichnet, dass** das Element in einer Menge von bis zu 0, Gew.-% enthalten ist.

6. Kolbenring gemäß irgendeinem der vorangehenden Ansprüche 1 bis 5, wobei der Gusseisenwerkstoff weiterhin einen Zusatzstoff enthält, der ausgewählt ist aus der Gruppe, bestehend aus Ni, Co, Sb, Ca, Ce, Ta, Sr, Al, La, Ce, Seltenerdmetallen oder deren Kombinationen.

7. Kolbenring gemäß Anspruch 6, **dadurch gekennzeichnet, dass** der Zusatzstoff in einer Menge von bis zu 0,1 Gew.-% enthalten ist.

8. Kolbenring gemäß irgendeinem der vorangehenden Ansprüche 1 bis 7, **dadurch gekennzeichnet, dass** er weiterhin an den Flanken- und/oder Laufflächen beschichtet ist.

## Claims

1. A piston ring comprising a cast iron material as the base body, **characterised by** a matrix made up of a mixed structure consisting of acicular ferrite with parts of austenite and/or martensite, which is made up of approximately 80% acicular, cementite-bearing ferrite, approx. 7% acicular, cementite-free ferrite, < 3% austenite and roughly 10% martensite, with the following composition in % by weight:
| | |
|---|---|
| C: | 3.0 to 4.2 |
| Si: | 2.0 to 3.5 |
| Mn: | max. 1.0 |
| P: | max. 0.4 |
| S: | max. 0.05 |
| Cr: | max. 0.5 |
| Cu: | max. 3.0 |
| Mg: | max. 0.1 |
| Sn: | max. 0.3 |
| Mo: | max. 1.0 |
| V: | max. 1.0 |
| Ni: | max. 3.0 |
| Remainder: | Fe and production-based impurities |

2. The piston ring according to claim 1, **characterised in that** the cast iron material is spherolitic or vermicular.

3. The piston ring according to any one of the preceding claims 1 to 2, **characterised in that** the tangential loss of power of the cast iron material with an open round body is maximum 10%, preferably maximum 5%, particularly preferably max. 3%.

4. The piston ring according to one of the preceding claims 1 to 3, wherein the cast iron material further contains an element selected from the group comprising Ti, Nb, Ta, W, Mo, B or a combination of these.

5. The piston ring according to claim 4, **characterised in that** the element is contained in a quantity of up to 0.1% by weight.

6. The piston ring according to any one of the preceding claims 1 to 5, wherein the cast iron material furthermore contains an additive selected from the group comprising Ni, Co, Sb, Ca, Ce, Ta, Sr, Al, La, Ce, rare earth metals or combinations of these.

7. The piston ring according to claim 6, **characterised in that** the additive is contained in a quantity of up to 0.1% by weight.

8. The piston ring according to any one of the preceding claims 1 to 7, **characterised in that** it is furthermore coated on the flank and/or running surfaces.

## Revendications

1. Segment de piston comprenant, en tant que corps de base, en matériau de fonte de fer, **caractérisé par** une matrice présentant une structure mixte comprenant de la ferrite aciculaire contenant de l'austénite et/ou de la martensite, ladite structure comprenant environ 80 % de ferrite aciculaire contentant de la cémentite, environ 7 % de ferrite aciculaire exempte de cémentite, < 3 % d'austénite et environ 10 % de martensite, la composition en % en poids étant la suivante :
| | |
|---|---|
| C : | 3,0 à 4,2 |
| Si : | 2,0 à 3,5 |
| Mn : | max. 1,0 |
| P : | max. 0,4 |
| S : | max. 0,05 |
| Cr : | max. 0,5 |
| Cu : | max. 3,0 |
| Mg : | max. 0,1 |
| Sn : | max. 0,3 |
| Mo : | max. 1,0 |
| V : | max. 1,0 |
| Ni : | max. 3,0 |
| Reste : | Fe et impuretés issues du processus de fabrication. |

2. Segment de piston selon la revendication 1, **caractérisé en ce que** le matériau de fonte de fer est de type sphérolitique et/ou vermiculaire.

3. Segment de piston selon l'une quelconque des précédentes revendications 1 à 2, **caractérisé en ce que**, lorsque le corps rond est ouvert, ledit matériau en fonte de fer présente une perte de force tangentielle inférieure ou égale à 10 %, de préférence inférieure ou égale à 5 % et, avec une préférence particulière, inférieure ou égale à 3 %.

4. Segment de piston selon l'une des précédentes revendications 1 à 3, ledit matériau de fonte de fer contenant, en outre, un élément choisi dans groupe constitué par Ti, Nb, Ta, W, Mo, B ou leurs combinaisons.

5. Segment de piston selon la revendication 4, **caractérisé en ce que** ledit élément est présent dans une quantité d'au plus 0,1 % en poids.

6. Segment de piston selon l'une quelconque des précédentes revendications 1 à 5, ledit matériau de fonte de fer contenant, en outre, un additif choisi dans groupe constitué par Ni, Co, Sb, Ca, Ce, Ta, Sr, Al, La, Ce, les métaux dits terres rares ou leurs combinaisons.

7. Segment de piston selon la revendication 6, **caractérisé en ce que** ledit additif est présent dans une quantité d'au plus 0,1 % en poids.

8. Segment de piston selon l'une quelconque des précédentes revendications 1 à 7, **caractérisé en ce qu'**il présente, en outre, un revêtement sur ses flancs et/ou surfaces de déplacement.
